# EUROPÄISCHE PATENTSCHRIFT

(11) **EP 0 023 469 B1**
(45) Veröffentlichungstag und Bekanntmachung des Hinweises auf die Patenterteilung: **20.07.1983**
(21) Anmeldenummer: 80810081.2
(22) Anmeldetag: 04.03.1980
(51) Int. Cl.: D06M 1/02, D06M 11/14, D06M 15/62

(54) **Nachbehandlung von mit Flammschutzmitteln veredelten, cellulosehaltigen Fasermaterialien mit flüssigem Ammoniak**
After-treatment with liquid ammonia of cellulosic fibre materials which have been finished with fire-retardants
Post-traitement au moyen d'ammoniac liquide de matériaux cellulosiques fibreux apprêtes par un agent ignifugeant

(30) Priorität: 16.07.1979 CH 6607/79
(43) Veröffentlichungstag der Anmeldung: 04.02.1981
(73) Patentinhaber: CIBA-GEIGY AG, 4002 Basel (CH)
(72) Erfinder: Mayer, Fritz, D-7858 Weil am Rhein (DE); Holtermann, Svein, Dr., Oslo 3 (NO)

## Beschreibung

Die vorliegende Erfindung betrifft die Nachbehandlung von mit Flammschutzmitteln veredelten, cellulosehaltigen Fasermaterialien mit flüssigem Ammoniak.

Die Behandlung von cellulosehaltigem Fasermaterial mit flüssigem Ammoniak hat in den letzten Jahren einen grossen Aufschwung genommen. Man erreicht mit ihr auf einfache und billige Weise die Wirkung der Heissmercerisation (vgl. hierzu z.B. 5. Mitteilung in der Reihe «Behandlung von Baumwolle mit Quellmitteln» von K. Bredereck in Melliand Textilberichte 8/1978, S. 648-653). Bisher ist die Mercerisation und das flüssige Ammoniak-Behandlungsverfahren stets zum Vorbehandeln von cellulosehaltigen Fasermaterialien, d.h. vor dem Färben und Veredeln mit Flammschutzmitteln verwendet worden. Die mit flüssigem Ammoniak vorbehandelten Fasermaterialien lassen sich jedoch nicht auf voll befriedigende Art mit Flammschutzmitteln ausrüsten. Mit den meisten Flammschutzmittelrezepturen, die zur Erzielung permanenter Effekte üblicherweise appliziert werden, lassen sich nur ungenügende Fixierraten des Flammschutzmittels auf den mit flüssigem Ammoniak vorbehandelten Fasern erzielen, so dass eine schlechtere Permanenz der Flammschutzausrüstung in Kauf genommen werden muss. Zudem weisen viele cellulosehaltige, mit flüssigem Ammoniak vorbehandelte und nachträglich mit Flammschutzmitteln ausgerüstete Fasermaterialien einen unannehmbaren, steifen Griff auf.

So beschreibt z.B. die Abhandlung «Liquid Ammonia Stabilisation of Cotton Denim» von B.J. Trask und Mitarbeitern in der Zeitschrift «Textile Chemist and Colorist», Band 9, Nr. 10 vom Oktober 1977, Seiten 33 bis 35 die Applikation von Dimethylol-dihydroxy-äthylenharnstoff auf Baumwollgewebe als Weichgriff- und Knitterfestmittel, wobei diese Applikation in beliebiger Reihenfolge mit einer Behandlung mit flüssigem Ammoniak kombiniert wird. Die Abhandlung von Trask und Mitarbeitern schweigt jedoch über die Applikation jeglicher Flammschutzmittel.

Zudem beschreibt die weitere Abhandlung «The Role of Liquid Ammonia in Functional Textile Finishes» von M. Lewin und Mitarbeitern in der Zeitschrift «Textile Research Journal», Band 44, Nr. 9 vom September 1974, Seiten 680 bis 686 die Applikation auf Baumwollgewebe oder Mischgewebe aus Baumwolle und Polyester von N,N',N"-trimethyl--phosphorsäure-triamid, N,N',N"-tris(hydroxymethyl)-N,N',N"-trimethyl-phosphorsäure-triamid und Tetrakis(hydroxymethyl)-phosphoniumchlorid oder dessen Gemische mit Harnstoff als Flammschutzmittel, wobei diese Applikation mit einer Behandlung mit flüssigem Ammoniak kombiniert wird. Bei der Gegenüberstellung der Vor- und Nachteile, welche von der Reihenfolge abhängen, mit welcher die Flüssigammoniakbehandlung durchgeführt wird, lehrt die Abhandlung von Lewin und Mitarbeitern, das Fasermaterial mit flüssigem Ammoniak vorzubehandeln, anschliessend das Ammoniak durch Wasser auszutauschen und zuletzt das Material mit dem Flammschutzmittel auszurüsten. Eine solche Behandlungsweise führt jedoch, wie vorstehend angegeben, zu Flammschutzausrüstungen, die nicht permanent sind und zu einem steifen Griff des behandelten Materials.

Diese Nachteile werden erfindungsgemäss unerwarteterweise dadurch vermieden, dass das cellulosehaltige Material in einer ersten Stufe mit einem Flammschutzmittel ausgerüstet, anschliessend in einer zweiten Stufe nachgewaschen und dann in einer dritten Stufe mit flüssigem Ammoniak nachbehandelt wird, wobei als Flammschutzmittel ein Kondensationsprodukt aus Tetrakis(hydroxymethyl)-phosphonium-chlorid mit Harnstoff, ein Selbstkondensationsprodukt von Tetrakis(hydroxymethyl)-phosphonium-chlorid oder-hydroxyd oder ein N-methyloliertes Dimethyl- oder Diäthylphosphono-propionsäureamid eingesetzt wird.

Gegenstand der Erfindung ist daher ein Verfahren zum Flammfestausrüsten von cellulosehaltigem, gegebenenfalls gefärbtem und aufgehelltem Fasermaterial, das dadurch gekennzeichnet ist, dass man
(a) mindestens ein Kondensationsprodukt aus Tetrakis(hydroxymethyl)-phosphoniumchlorid mit Harnstoff, ein Selbstkondensationsprodukt von Tetrakis(hydroxymethyl)-phosphonium-chlorid oder -hydroxyd oder ein N-methyloliertes Dimethyl- oder Diäthylphosphono-propionsäureamid als Flammschutzmittel auf die Faser aufbringt und fixiert,
(b) das Material nachwäscht und trocknet und
(c) das so erhaltene Material mit flüssigem Ammoniak nachbehandelt.

Somit wird auch das cellulosehaltige, mit Flammschutzmitteln der angegebenen Art veredelte, gegebenenfalls gefärbte und aufgehellte Material erzeugt, das nach dem erfindungsgemässen Verfahren mit flüssigem Ammoniak nachbehandelt worden ist.

Die Flammschutzmittel, die in Stufe (a) des erfindungsgemässen Verfahrens verwendet werden, sind im Handel erhältlich. Es können aber auch Gemische dieser Flammschutzmittel zusammen mit Knitterfest-, Hydrophobier- und/oder Weichgriffmitteln eingesetzt werden. Auch voneinander verschiedene, handelsübliche Flammschutz-, Knitterfest-, Hydrophobier- oder Weichgriffmittel können zusammen verwendet werden.

Diese Veredlungsmittel, die zusammen mit den Flammschutzmitteln eingesetzt werden können, weisen die verschiedensten chemischen Konstitutionen auf. So können z.B. Fluoralkylphosphate und/ oder Fluoralkylmethacrylate als Hydrophobier- und/ oder Oleophobiermittel, gegebenenfalls fettsäuremodifizierte und verätherte Aminoplastvorkondensate als Knitterfest-, Hydrophobier-und/oder Weichgriffmittel mitverwendet werden.

Im vorliegenden Fall werden als Aminoplastbildner methylolierbare Stickstoffverbindungen, vorzugsweise solche der Harnstoff- und s-Triazinreihe, verstanden. Als Beispiele solcher Stickstoffverbindungen seien z.B. Cyanamid, Dicyandiamid, Guanidin, Biuret, Urethan, gegebenenfalls durch Hydroxy substituierter Alkylen- oder Propylenharnstoff, Äthylen- Äthylendiharnstoff, vorzugsweise Harnstoff selbst, unsubstituierter Äthylenharnstoff, sowie auch Cyanursäure, Ammelin, Ammelid, Acetoguanamin, Benzoguanamin, Acetoguanid, Acetoguanamid, Uron, . Oxodiazin, vorzugsweise Triazon, Triazin und insbesondere Melamin erwähnt.

Erfindungsgemäss werden als Aminoplastvorkondensate die Additionsprodukte von Formaldehyd an diese methylolierten Stickstoffverbindungen verstanden. Bevorzugte Aminoplastvorkondensate sind somit z.B. ein methylolierter Harnstoff oder Äthylenharnstoff oder ein methyloliertes Triazin oder Melamin.

Als bevorzugte Textilveredlungsmittel, die zusammen mit den Flammschutzmitteln der angegebenen Art verwendet werden können, setzt man gegebenenfalls Fluoralkyl- oder Bis(fluoralkyl)-ammonium- phosphate mit 6 bis 24 Fluoratomen und 4 bis 28 Kohlenstoffatomen in jedem Fluoralkylrest, Fluoralkylmethacrylate mit 4 bis 15 Fluoratomen und 5 bis 16 Kohlenstoffatomen im Fluoralkylrest und/oder Kondensationsprodukte der Stearinsäure mit einem methylolierten, mit Methyl oder Äthyl verätherten Melamin als Hydrophobier- oder Oleophobiermittel, Kondensationsprodukte eines Harnstoff-Stearinsäure-Addukts mit einem methylolierten, durch Hydroxy substituierten Äthylenharnstoff und/oder mit einem durch Methyl oder Äthyl substituierten Triazon als Knitterfestmittel und/oder Kondensationsprodukte eines methylolierten Stearinsäureamids mit einem methylolierten, mit Methyl oder Äthyl verätherten Melamin als Weichgriffmittel ein.

Als Beispiele spezifischer Vertreter von gegebenenfalls mitverwendeten Oleophobier- und Hydrophobiermitteln seien u.a. Bis(Perfluoralkylmethyl)-, Bis(1 H,1H-Pentadecafluoroctyl)-, Bis(1 H,1 H,9H--Hexadecafluornonyl)-ammoniumphosphat sowie 1 H,1 H,2H,2H-heptadecafluordecyl-methacrylat und ähnliche Fluorverbindungen genannt, die z.B. in den britischen Patentschriften 939 902, 971 732, 1 010 539 und 1 011 612 beschrieben sind.

Als Beispiel eines gegebenenfalls mitverwendeten spezifischen Hydrophobiermittels sei u.a. ein Kondensationsprodukt der Stearinsäure mit Hexamethylolmelamin-hexamethyläther, als Beispiel eines gegebenenfalls mitverwendeten spezifischen Weichgriffmittels sei u.a. ein Kondensationsprodukt des Stearinsäuremethyloiamids mit Hexamethylolmelamin-hexamethyläther, als Beispiel eines gegebenenfalls mitverwendeten spezifischen Knitterfestmittels sei u.a. ein Kondensationsprodukt eines reaktiven Stearylharnstoffderivats mit einem Gemisch aus Dimethyloldihydroxy-äthylenharnstoff und Dimethylolmethyltriazon genannt.

Tetrakis(hydroxymethyl)-phosphoniumchlorid, Kondensationsprodukte aus Tetrakis(hydroxymethyl)-phosphonium-chlorid mit Harnstoff oder Selbstkondensationsprodukte von Tetrakis(hydroxymethyl)-phosphonium-chlorid oder -hydroxyd sind als Flammschutzmittel z.B. in den britischen Patentschriften 1 075 033, 1 545 793 und 1 453 296 beschrieben. 0,0'-Dimethyl-N-hydroxymethyl-phosphonopropionsäureamid, das als Flammschutzmittel im Vordergrund des Interesses steht, ist z.B. in der deutschen Patentschrift 1 469 281 beschrieben.

Die Flammschutzmittel und allfällige, weitere Textilveredelungsmittel werden in der Regel als handelsübliche wässerige Formulierungen eingesetzt. Solche Formulierungen liegen vorzugsweise als wässerige Emulsionen und insbesondere als wässerige Lösungen vor, die vor Gebrauch mit wasser zu wässerigen Zubereitungen verdünnt und auf die Fasermaterialien aufgebracht werden. Solche Formulierungen oder Zubereitungen können zusätzlich zu den genannten Flammschutzmitteln einen Aminoplastbildner oder ein Aminoplastvorkondensat der bereits angegebenen Art enthalten.

Zu diesem Zweck kommen als bevorzugte Aminoplastbildner oder -vorkondensate z.B. gegebenenfalls methylolierte und mit Methyl oder Äthyl verätherte Harnstoffe oder Melamine, insbesondere Dimethylolharnstoff, Di- und Trimethylolmelamin und Hexamethylolmelamin-hexamethyläther in Betracht.

In einer besonders bevorzugten Ausführungsform des erfindungsgemässen Verfahrens wird als wässerige Zubereitung, die das Flammschutzmittel ohne weitere, allfällige Veredlungsmittel enthält, ein N-methyloliertes O,O'-Dimethyl- oder Diäthylphosphono-propionsäureamid, insbesondere O,O'-Dimethyl--N-hydroxymethyl-phosphonopropionsäureamid in Gegenwart eines methylolierten und gegebenenfalls mit Methyl oder Äthyl verätherten Melamins als Aminoplastvorkondensat, insbesondere ein Gemisch aus Di- und Trimethylolmelamin oder Hexamethylolmelamin-hexamethyläther, eingesetzt.

In der Regel enthalten die wässerigen Zubereitungen, die auf das Fasermaterial aufgebracht werden, 50 bis 500 g/I eines Flammschutzmittels der angegebenen Art, gegebenenfalls in Gemisch mit weiteren Veredlungsmitteln und 0 bis 100 g/I eines Aminoplastbildners oder-vorkondensats, und insbesondere 200 bis 400 g/I eines Flammschutzmittels für sich allein und 20 bis 100 g/i eines Aminoplastvorkondensats.

Diese wässerigen, verdünnten Zubereitungen weisen meist einen sauren bis neutralen bzw. schwach alkalischen pH-Wert auf, der in der Regel auf übliche Weise durch Basen- bzw. Säurezugabe nötigenfalls gestellt wird.

Die wässerigen Zubereitungen der Flammschutzmittel gegebenenfalls im Gemisch mit weiteren Textilveredlungsmitteln können neben einem Aminoplastbildner oder -vorkondensat gegebenenfalls noch weitere Zusätze enthalten. Zur Erzielung einer grösseren Substanzauflage auf Geweben ist z.B. ein Zusatz von 0,1 bis 0,5 g/I Zubereitung eines hochmolekularen Polyäthylenglykols vorteilhaft. Den Zubereitungen können weitere andere übliche Weichmacher zugesetzt werden, z.B. eine wässerige Polyäthylen- oder Silikonölemulsion.

Zur Verbesserung der mechanischen Festigkeiten der Fasern können den Zubereitungen auch geeignete Copolymerisate zugegeben werden, z.B. Copolymerisate aus N-Methylolacrylamid oder auch kationaktive Copolymerisate.

Ein Zusatz von Härtungskatalysatoren oder sogenannte latent saure Katalysatoren, z.B. Ammoniumchlorid, Ammoniumdihydrogenorthophosphat, Phosphorsäure, Magnesiumchlorid, Zinknitrat, 2-Amino-2-methyl-1-propanol-hydrochlorid, kann sich oft als vorteilhaft erweisen.

Das gleiche gilt auch für einen Zusatz von Puffersubstanzen, z.B. Natriumbicarbonat, Di- und Trinatriumphosphat oder Triäthanolamin.

Zur Verbesserung der Haltbarkeit der Ausrüstungen mit den Flammschutzmitteln und allfälligen weiteren Textilveredlungsmitteln und zur Erwirkung eines besonders weichen Griffes kann es vorteilhaft sein, den wässerigen Zubereitungen halogenierte Paraffine gegebenenfalls in Kombination mit einer Polyvinylhalogenverbindung zuzusetzen.

Weiter können die wässerigen Zubereitungen auch noch Anteile von organischen Lösungsmitteln, welche vor allem als Lösungsvermittler für Weichmacher dienen, enthalten, z.B. Dioxan, Aceton, n-Butylglykol, Isopropanol, Äthanol oder Äthylacetat. Ferner kann es vorteilhaft sein, den Zubereitungen kleine Mengen (z.B. 0,5 bis 2 g/I) von Netzmitteln zuzugeben, z.B. nichtionische Addukte von Äthylenoxyd an ein Alkylphenol, wie ein Kondensationsprodukt aus 1 Mol p-tert.-Nonylphenol und 6 bis 12 Mol Äthylenoxyd.

Das Aufbringen der wässerigen Zubereitungen der Flammschutzmittel gegebenenfalls zusammen mit weiteren Textilveredlungsmitteln auf die Fasermaterielien wird in an sich bekannter Weise durchgeführt. So werden die Fasermaterialien mit den wässerigen Zubereitungen durch z.B. Besprühen, Aufpflatschen oder Eintauchen imprägniert. Vorzugsweise arbeitet man aber mit Stückware und imprägniert diese auf einem Foulard, das mit der Zubereitung in der Regel bei Raumtemperatur beschickt wird. Neben diesem bevorzugten Foulardierverfahren kommt auch das Ausziehverfahren in Betracht.

Nachdem die Flammschutzmittel und allfällige, weitere Textilveredlungsmittel auf dem Fasermaterial aufgebracht worden sind, müssen sie nun auf dem Fasermaterial noch fixiert werden. Dieses Fixieren kann nach verschiedenen Methoden, z.B. nach dem sogenannten Feucht- oder Nasslagerverfahren, nach dem Ammoniakfixierverfahren oder nach dem Thermofixierverfahren erfolgen.

Verfährt man nach dem Nassfixierverfahren, so wird das vollständig nasse Fasermaterial während 12 bis 48 Stunden bei etwa 40 bis 60°C gelagert, eventuell gespült und gewaschen und hierauf bei etwa 60 bis 100°C getrocknet. Beim Feuchfixierverfahren geht man ähnlich vor, mit dem Unterschied, dass man das nasse Fasermaterial vor dem Lagern auf eine Restfeuchtigkeit von etwa 2 bis 20% trocknet. Beim Ammoniakfixierverfahren wird das behandelte Fasermaterial zuerst im feuchten Zustand mit Ammoniak begast, wodurch die Temperatur von selbst auf Temperaturen von z.B. bis 80°C steigt, oder in einer Ammoniaklösung bei 20 bis 80°C, vorzugsweise 20 bis 40°C gespült und anschliessend z.B. bei 60 bis 100°C getrocknet.

Das Ammoniakfixierverfahren ist gegenüber dem Feucht- oder Nasslagerverfahren bevorzugt. Das sogenannte Thermofixierverfahren steht jedoch im Vordergrund des Interesses.

Bei diesem Thermofixierverfahren wird das imprägnierte Fasermaterial getrocknet und einer Wärmebehandlung unterworfen. Zweckmässig wird das Material bei Temperaturen bis zu 100°C, z.B. 60 bis 100°C getrocknet. Hierauf wird das Material einer Wärmebehandlung bei Temperaturen oberhalb 100°C, z.B. 100 bis 200°C, vorzugsweise 130 bis 180°C unterworfen, deren Dauer um so kürzer sein kann, je höher die Temperatur ist. Diese Dauer des Erwärmens beträgt z.B. 30 Sekunden bis 10 Minuten.

Nach dem Fixieren des Flammschutzmittels und allfälliger, weiterer Textilveredlungsmittel auf dem Fasermaterial wird das Material in der Stufe (b) des erfindungsgemässen Verfahrens nachgewaschen und erneut getrocknet. Da phosphorhaltige Flammschutzmittel in der Regel aus sauren wässerigen Zubereitungen appliziert werden, ist das Nachwaschen der Flammschutzausrüstung auf dem Fasermaterial erforderlich. Zu diesem Zweck wird das Fasermaterial mit einer wässerigen Lösung nachgewaschen, die ein säurebindendes Mittel und gegebenenfalls ein Oxydationsmittel enthält und das Material bei z.B. 60 bis 100°C getrocknet. Als säurebindendes Mittel setzt man z.B. Natriumhydroxyd oder Natriumcarbonat ein. Beim Vorhandensein eines unangenehmen Restgeruchs der Flammschutzmittelausrüstung, ist es vorteilhaft, der wässerigen Lösung, die das säurebindende Mittel enthält, ein Oxydationsmittel, z.B. Wasserstoffsuperoxyd, zuzusetzen. In der Regel enthält die wässerige Waschlösung 0,1 bis 0,8, vorzugsweise 3 bis 6 g/I des Oxydationsmittels. Die Nachwäsche wird bei 20 bis 90°C, vorzugsweise 60 bis 80°C durchgeführt.

Das Material wird nach der Nachwäsche zweckmässig mit Wasser bei 20 bis 90°C, vorzugsweise 60 bis 80°C gespült und z.B. bei 60 bis 100°C getrocknet.

Die Behandlung eines Fasermaterials mit flüssigem Ammoniak ist. z.B. in Melliand Textilberichte 8/1976, Seite 684, beschrieben. Die Behandlung muss unter dem Siedepunkt des Ammoniaks, d.h. bei höchstens -33°C (unter atmosphärischem Druck) durchgeführt werden. In der Regel wird die Behandlung in einer geschlossenen Vorrichtung durchgeführt, bei welcher das Ammoniak im Gaszustand wiedergewonnen, verflüssigt und dem Prozess wieder zugeführt wird. Eine solche Vorrichtung ist ebenfalls auf Seite 684 von Melliand Textilberichte 8/1976 beschrieben.

Vorzugsweise wird das Fasermaterial mit flüssigem Ammoniak während 0,1 bis 10, insbesondere 1 bis 6 Sekunden in der beschriebenen Vorrichtung nachbehandelt, in welcher das Material zweckmässig unter Spannung foulardiert wird, um eine Dimensions-Kontrolle zu ermöglichen. Vorzugsweise beträgt die Spannung 0,5 bis 2 daN/cm² (1 daN/deca Newton) = 1 Kp. Nach dem Foulardieren wird das überschüssige Ammoniak durch Einwirkung von Hitze, z.B. von trockener Hitze oder vorzugsweise durch Dämpfen des Fasermaterials gegebenenfalls unter leichtem Vakuum entfernt, verflüssigt und wiedergewonnen.

Nach abgeschlossener Nachbehandlung mit flüssigem Ammoniak wird das Textilmaterial, vor allem im Falle der Anwendung von Spannung bei der Nachbehandlung, vorzugsweise einer mechanischen Krumpfung unterworfen, wie dies z.B. im Lehrbuch der Textilchemie von H. Rath, Springer-Verlag 1963, Seiten 146 bis 148, beschrieben ist.

Diese mechanische Krumpfung, auch erzwungene Krumpfung oder Schrumpfung genannt, wird in geeigneten Apparaturen durchgeführt, die ebenfalls im Lehrbuch von Rath beschrieben sind, bei welchen das Fasermaterial gedämpft und im nassen Zustand zwischen heissen Kalandern gepresst wird. Diese Operation wird auch als Sanforisieren bezeichnet. Eine erwünschte Schrumpfung von vorzugsweise 1 bis 10 Prozent der Länge des behandelten Materials kann mit hohen Kalandertemperaturen, vorzugsweise 110 bis 140°C, erzielt werden.

Die erfindungsgemässe Nachbehandlung mit flüssigem Ammoniak der mit Flammschutzmitteln ausgerüsteten Fasermaterialien bringt wesentliche Vorteile mit sich. Unter anderem werden die textilmechanischen Eigenschaften der Fasermaterialien wie Griff, Reissfestigkeit usw. verbessert, ohne dass der Flammschutzeffekt und gegebenenfalls dessen Permanenz nachteilig beeinflusst wird. Dies gilt auch für den Weissgrad von gegebenenfalls optisch aufgehelltem Material. Wird gefärbtes Material eingesetzt, so kann sogar u.U. eine Erhöhung der Farbstärke ohne Beeinflussung der Nuance erzielt werden. Sofern nichts anderes angegeben ist, sind die in den nachfolgenden Beispielen angegebenen Teile und Prozente stets Gewichtseinheiten.

### Beispiel 1

Ein mit einem Küpen- und einem Schwefelfarbstoff blaugefärbter Satin aus einer Baumwoll/Polyester-Mischung 85/15 mit einem Flächengewicht von 290 g/m² wird bei einer Flottenaufnahme von 70% mit einer wässerigen Zubereitung bei 20°C foulardiert, die
400 g/I O,O'-Dimethyl-N-Hydroxymethyl-phospho- nopropionsäureamid
   (als 80%ige, wässerige Lösung)
80 g/I Hexamethylolmelaminhexamethyläther (als 60%ige, wässerige Lösung)
30 g/I eines Kondensationsprodukts aus
   1 Mol Hexamethylolmelamin-hexamethyläther und
   2 Mol Stearinsäuremethylolamid

   (als 24%ige, wässerige Dispersion)
2 g/I eines Addukts aus
   1 Mol Nonylphenol und
   10 Mol Äthylenoxyd

   (ais 25%ige, wässerige Lösung)
20 g/I einer 85%igen Phosphorsäure

enthält. Der so imprägnierte Satin wird bei 100°C getrocknet und anschliessend einer Wärmebehandlung bei 150°C während 5 Minuten unterworfen. Der Satin wird dann mit einer wässerigen 0,4%igen Natriumcarbonatlösung, die 3 bis 6 ml einer 30 volumenprozentigen Wasserstoffsuperoxydlösung enthalten kann, bei 70°C nachgewaschen, mit Wasser bei 60°C gespült und bei 100°C getrocknet. Ein Teil des Satins wird nun mit flüssigem Ammoniak bei -35°C so foulardiert, dass der Satin unter einer Längsspannung von 1 daN/cm² während 10 Sekunden mit dem Ammoniak in Kontakt bleibt. Der Satin wird dann unter leichtem Vakuum gedämpft und bei 100°C getrocknet.

Sowohl der mit Ammoniak nachbehandelte als auch der nicht nachbehandelte Satin ist gemäss dem Vertikaltest DIN 53 906 (Zündzeit 15 Sekunden) sogar nach 40 Gebrauchswäschen gemäss SNV 198 681 flammfest. Die Ergebnisse der Bestimmungen der Steifheit gemäss ASTM D 1388-64, der Reissfestigkeit gemäss SNV 198 461, der Weiterreissfestigkeit nach Elmendorf gemäss SNV 198 482 und der Farbstärke des nicht nachbehandelten und des mit Ammoniak nachbehandelten Satins sind in der nachfolgenden Tabelle I zusammengestellt. Die Farbstärke wird farbmetrisch bestimmt, wobei dem nicht nachbehandelten Satin als Referenz der relative Wert 100% zugeschrieben wird.

### Beispiel 2

Man verfährt wie in Beispiel 1 angegeben, setzt jedoch ein mit einem Küpenfarbstoff graugefärbtes Moleskin aus reiner Baumwolle mit einem Flächengewicht von 350 g/m² ein.

Beim Testen der Flammfestigkeit werden die gleichen Ergebnisse wie in Beispiel 1 angegeben erzielt. Die textilmechanischen Eigenschaften und die Farbstärke werden wie in Beispiel 1 getestet, wobei die Ergebnisse in der nachfolgenden Tabelle 11 zusammengestellt sind.

### Beispiel 3

Eine mit einem Küpenfarbstoff graugefärbte Popeline aus reiner Baumwolle mit einem Flächengewicht von 180 g/m² wird bei einer Flottenaufnahme von 65% mit einer wässerigen Zubereitung bei 20°C foulardiert, die
400 g/l O,O'-Dimethylphosphono-N-Hydroxymethyl-propionsäureamid
   (als 80%ige, wässerige Lösung)
60 g/l Hexamethylolmelamin-hexamethyläther (als 60%ige, wässerige Lösung)
15 g/1 eines Kondensationsprodukts aus
   1 Mol Hexamethylolmelamin-hexamethyläther und
   2 Mol Stearinsäuremethylolamid

   (als 24% ige, wässerige Dispersion)
7,5 g/I einer Silikonölemulsion enthaltend ein 2-Äthylhexanol-äthylenoxyd-Addukt (als 50%ige, wässerige Emulsion)
25 g/l einer 85% igen Phosphorsäure

enthält. Die so imprägnierte Popeline wird bei 100°C getrocknet und anschliessend einer Wärmebehandlung bei 145°C während 4½₂ Minuten unterworfen.

Die Popeline wird dann wie in Beispiel 1 angegeben gespült und getrocknet. Nun wird ein Teil der Popeline wie in Beispiel 1 angegeben mit flüssigem Ammoniak nachbehandelt, gedämpft und getrocknet.

Beim Testen der Flammfestigkeit werden die gleichen Ergebnisse wie in Beispiel 1 angegeben erzielt. Die textilmechanischen Eigenschaften und die Farbstärke werden wie in Beispiel 1 angegeben getestet, wobei die Ergebnisse in der nachfolgenden Tabelle III zusammengestellt sind.

### Beispiel 4

Ein mit einem Küpenfarbstoff olivgefärbter Köper aus reiner Baumwolle mit einem Flächengewichtvon 323 g/m² wird bei einer Flottenaufnahme von 70% mit einer wässerigen Zubereitung bei 20°C foulardiert, die
60 g/l Paraffin enthaltend ein Kondensationsprodukt aus Hexamethylolmelamin-hexamethyläther und Stearinsäure
4,7 g/l einer 80%igen Essigsäure
450 g/l O,O'-Dimethyl-N-hydroxymethyl-phospho- nopropionsäureamid
   (als 80%ige, wässerige Lösung)
60 g/l Hexamethylolmelamin-hexamethyläther (als 60%ige, wässerige Lösung)
25 g/l einer 85%igen Phosphorsäure

enthält. Der imprägnierte Köper wird wie in Beispiel 1 angegeben getrocknet, der Wärmebehandlung unterworfen, nachgewaschen, gespült und erneut getrocknet.

Nun wird ein Teil des Köpers wie in Beispiel 1 angegeben mit flüssigem Ammoniak nachbehandelt, gedämpft und getrocknet.

Beim Testen der Flammfestigkeit werden die gleichen Ergebnisse wie in Beispiel 1 angegeben erzielt. Zudem sind sowohl der mit Ammoniak nachbehandelte als auch der nicht behandelte Köper beim Testen der Wasseraufnahme nach Bundesmann gemäss DIN 53 888 und gemäss AATCC-Spray-Test 22-1971 als wasserabweisend zu bezeichnen. Die textilmechanischen Eigenschaften und die Farbstärke werden wie in Beispiel 1 angegeben getestet,wobei die Resultate in der nachfolgenden Tabelle IV zusammengestellt sind.

### Beispiel 5

Ein mit einem Küpenfarbstoff olivgefärbter Köper aus reiner Baumwolle mit einem Flächengewicht von 323 g/m² wird bei einer Flottenaufnahme von 80% mit einer wässerigen Zubereitung bei 20°C foulardiert, die
550 g/I eines Kondensationsproduktes aus
   2 Teilen Tetrakis(hydroxymethyl)-phos- phoniumchlorid und
   1 Teil Harnstoff

   (als 50%ige, wässerige Lösung)
55 g/l Natriumacetat-3H₂0
   (als 50%ige, wässerige Lösung) und
0,5 g/l eines Adduktes aus
   1 Mol Nonylphenol und
   10 Mol Äthylenoxyd

   (als 25%ige, wässerige Lösung)

enthält. Der imprägnierte Köper wird bei 100°C getrocknet und anschliessend während 4 Minuten in einer geeigneten, geschlossenen Apparatur mit Ammoniakgas behandelt. In dieser Apparatur wird dem Köper mindestens 100 1 Ammoniakgas pro Minute zugeführt. Der Köper erwärmt sich dabei von selber auf 60 bis 70°C. Anschliessend wird der Köper mit einer 7%igen, wässerigen Wasserstoffsuperoxydlösung, deren pH-Wert mit Natriumcarbonat auf 8,0 gestellt wurde, bei einem Flottenverhältnis von 1:4 bei 20°C oxydativ behandelt, im gleichen Flottenverhältnis mit einer 0,5%igen, wässerigen Natriumcarbonatlösung bei 50°C nachbehandelt, bei 50°C und nochmals bei20°C gespült und bei 100°C getrocknet.

Nun wird ein Teil des Köpers wie in Beispiel 1 angegeben mit flüssigem Ammoniak nachbehandelt, gedämpft und getrocknet.

Beim Testen der Flammfestigkeit werden die gleichen Ergebnisse wie in Beispiel 1 angegeben erzielt. Die textilmechanischen Eigenschaften und die Farbstärke werden wie in Beispiel 1 angegeben getestet, wobei die Resultate in der nachfolgenden Tabelle V zusammengestellt sind.

### Beispiel 6

Man verfährt wie in Beispiel 5 angegeben, setzt jedoch einen mit einem Küpenfarbstoff graugefärbten Satin aus reiner Baumwolle mit einem Flächengewicht von 327 g/m² ein.

Beim Testen der Flammfestigkeit werden die gleichen Ergebnisse wie in Beispiel 1 angegeben erzielt. Die textilmechanischen Eigenschaften und die Farbstärke werden wie in Beispiel 1 angegeben getestet, wobei die Resultate in der nachfolgenden Tabelle VI zusammengestellt werden.

## Patentansprüche

1. Verfahren zum Flammfestausrüsten von cellulosehaltigem, gegebenenfalls gefärbtem und aufgehelltem Fasermaterial, dadurch gekennzeichnet, dass man
(a) ein Kondensationsprodukt aus Tetrakis(hydroxymethyl)-phosphoniumchlorid mit Harnstoff, ein Selbstkondensationsprodukt von Tetrakis(hydroxymethyl)-phosphonium-chlorid oder -hydroxyd oder ein N-methyloliertes Dimethyl- oder Diäthylphoshono-propionsäureamid als Flammschutzmittel auf die Faser aufbringt und fixiert,
(b) das Material nachwäscht und trocknet und
(c) das so erhaltene Material mit flüssigem Ammoniak nachbehandelt.

2. Verfahren nach Anspruch 1, dadurch gekennzeichnet, dass man zusätzlich zum Flammschutzmittel einen Aminoplastbildner oder ein Aminoplastvorkondensat einsetzt.

3. Verfahren nach Anspruch 2, dadurch gekennzeichnet, dass man ein N-methyloliertes Dimethyl-oder Diäthylphosphono-propionsäureamid als Flammschutzmittel in Gegenwart eines methylolierten und gegebenenfalls mit Methyl oder Äthyl verätherten Melamins als Aminoplastvorkondensateinsetzt.

4. Verfahren nach Anspruch 1, dadurch gekennzeichnet, dass man zusätzlich zum Flammschutzmittel mindestens ein Knitterfest-, Hydrophobier- und/ oder Weichgriffmittel einsetzt.

5. Verfahren nach einem der Ansprüche 1 bis 4, dadurch gekennzeichnet, dass man das Flammschutzmittel nach dem Thermofixierverfahren auf dem Textilmaterial fixiert, indem man das Fasermaterial bei 60 bis 100°C trocknet und einer Wärmebehandlung bei 130 bis 180°C während 0,5 bis 10 Minuten unterwirft.

6. Verfahren nach einem der Ansprüche 1 bis 5, dadurch gekennzeichnet, dass man das Fasermaterial mit einer wässerigen Lösung nachwäscht, die ein säurebindendes Mittel und gegebenenfalls ein Oxydationsmittel enthält und das Material bei 60 bis 100°C trocknet.

7. Verfahren nach einem der Ansprüche 1 bis 6, dadurch gekennzeichnet, dass man das Fasermaterial mit flüssigem Ammoniak bei höchstens -33°C gegebenenfalls unter Spannung nachbehandelt.

8. Verfahren nach Anspruch 7, dadurch gekennzeichnet, dass man das Ammoniak nach der Nachbehandlung durch Dämpfen des Fasermaterials oder durch trockene Hitze entfernt.

9. Verfahren nach Anspruch 7, dadurch gekennzeichnet, dass man das Fasermaterial nach der Nachbehandlung unter Spannung einer mechanischen Krumpfung unterwirft.

10. Verfahren nach einem der Ansprüche 1 bis 9, dadurch gekennzeichnet, dass man als cellulosehaltige Fasermaterialien Mischungen von Cellulosefasern mit höchstens 70 Gewichtsprozent synthetischen Fasern einsetzt.

## Claims

1. A process for providing cellulosic fibrous material, which may or may not have been dyed or whitened, with a flameproof finish, which process comprises
(a) applying to said material a condensation product of tetrakis(hydroxymethyl)phosphonium chloride and urea, a self-condensation product of tetrakis(hydroxymethyl)-phosphonium chloride or hydroxide, or an N-methylolated dimethyl- or diethylphos- phonopropionamide as flameproofing agent, and fixing the material so treated,
(b) subjecting the material to a washing-off and drying it, and
(c) aftertreating the material so obtained with liquid ammonia.

2. A process according to claim 1, wherein an aminoplast former or an aminoplast precondensate is used in addition to the flameproofing agent.

3. A process according to claim 2, wherein an N-methylolated dimethyl- or diethylphosphonopro- pionamide is used as flameproofing agent, in the .presence of a methylolated melamine which can be etherified with methyl or ethyl as aminoplast precondensate.

4. A process according to claim 1, wherein at least one anticrease agent, one water-repellent and/ or fabric softener is used in addition to the flameproofing agent.

5. A process according to any one of claims 1 to 4, wherein the flameproofing agent is fixed on the textile material by the thermofixing method, by drying said material at 60 to 100°C and subjecting it to a heat treatment at 130 to 180°C for 0.5 to 10 minutes.

6. A process according to any one of claims 1 to 5, wherein the fibrous material is subsequently washed with an aqueous solution which contains an acid acceptor and optionally an oxidising agent, and the material is dried at 60 to 100°C.

7. A process according to any one of claims 1 to 6, wherein the fibrous material is after-treated with liquid ammonia at a temperature not higher than -33°C, with or without tension.

8. A process according to claim 7, wherein the ammonia is removed, after the after-treatment, by steaming the fibrous material or by dry heat.

9. A process according to claim 7, wherein the fibrous material is subjected to mechanical shrihk- ing, after the after-treatment under tension.

10. A process according to any one of claims 1 to 9, wherein the cellulosic fibrous material employed is a mixture of cellulose fibres containing not more than 70 per cent by weight of synthetic fibres.

## Revendications

1. Procédé d'apprêtage ignifuge ignifugation d'une matière fibreuse cellulosique, le cas échéant teintée et azurée caractérisé en ce que:
(a) on applique et on fixe sur les fibres un produit de condensation de chlorure de tétrakis (hydroxymé- thyl)-phosphonium avec de l'urée, un produit d'auto- condensation de chlorure ou dihydroxyde de tétrakis (hydroxyméthyl)-phosphonium ou bien un amide d'acide diméthyl- ou diéthylphosphono-propionique N-méthylolé en tant qu'agent ignifugeant,
(b) on post-lave et on sèche le matériau et
(c) on post-traite le matériau ainsi obtenu avec de l'ammoniac liquide.

2. Procédé selon la revendication 1, caractérisé en ce qu'en plus de l'agent ignifugeant, on incorpore un agent formant l'aminoplaste ou un précondensat d'aminoplaste.

3. Procédé selon la revendication 2, caractérisé en ce qu'on utilise comme agent ignifugeant un amide d'acide diméthyl- ou diéthylphosphono-propionique N-méthylolé en présence d'une méthylolée, éventuellement éthérée avec du méthyle ou de l'éthyle, en tant que précondensat d'aminoplaste.

4. Procédé selon la revendication 1, caractérisé en ce qu'en plus de l'agent ignifugeant, on utilise ou moins un agent d'infroissabilité, un agent hydrophobe et/ou un agent assouplissant.

5. Procédé selon l'une quelconque des revendications 1 à 4, caractérisé en ce que l'on fixe l'agent ignifugeant sur le matériau textile, selon le procédé de thermofixation, en séchant le matériau fibreux à 60 à 100° C et en le soumettant à un traitement thermique à 130 à 180°C pendant 0,5 à 10 minutes.

6. Procédé selon l'une quelconque des revendications 1 à 5, caractérisé en ce que on post-lave le matériau fibreux avec une solution aqueuse qui contient un agent liant les acides et qui contient éventuellement un agent d'oxydation et on sèche le matériau à 60 à 100°C.

7. Procédé selon l'une quelconque des revendications 1 à 6, caractérisé en ce que l'on post-traite le matériau fibreux avec de l'ammoniac liquide au plus à -33°C, le cas échéant sous tension.

8. Procédé selon la revendication 7, caractérisé en ce que l'on élimine l'ammoniaque, après le post-traitement, par étuvage du matériau fibreux ou bien par de la chaleur sèche.

9. Procédé selon la revendication 7, caractérisé en ce que l'on soumet le matériau fibreux, après le post-traitement sous tension, à un retrait mécanique.

10. Procédé selon l'une quelconque des revendications 1 à 9, caractérisé en ce que l'on utilise, comme matériau fibreux cellulosique, des mélanges de fibres de cellulose avec au plus 70% en poids de fibres synthétiques.
